# EUROPÄISCHE PATENTSCHRIFT

(11) **EP 0 906 964 B1**
(45) Veröffentlichungstag und Bekanntmachung des Hinweises auf die Patenterteilung: **02.01.2008**
(21) Anmeldenummer: 98118456.7
(22) Anmeldetag: 30.09.1998
(51) Int. Cl.: C23C 4/10, C23C 4/12, C23C 4/18, C04B 35/5831

(54) **Wärmedämmschicht und Verfahren zu ihrer Herstellung**
Thermal barrier coating and process for its manufacture
Couche formant une barrière thermique et procédé pour sa production

(30) Priorität: 02.10.1997 DE 19743579
(43) Veröffentlichungstag der Anmeldung: 07.04.1999
(73) Patentinhaber: MTU Aero Engines GmbH, 80995 München (DE)
(72) Erfinder: Bamberg, Joachim Dr., 85221 Dachau (DE); Adam, Peter Dr., 85221 Dachau (DE)

(56) Entgegenhaltungen:
- EP-A- 0 455 996
- EP-A- 0 897 019
- US-A- 4 280 975
- PATENT ABSTRACTS OF JAPAN vol. 012, no. 165 (C-496), 18. Mai 1988 (1988-05-18) & JP 62 274062 A (TOYOTA MOTOR CORP), 28. November 1987 (1987-11-28)

## Beschreibung

Die Erfindung betrifft eine Wärmedämmschicht, die durch thermisches Spritzen auf eine metallische Komponente aufgebracht ist, keramisch ist und eine poröse Struktur aufweist, sowie ein Verfahren zu Ihrer Herstellung.

Im Motoren- und Turbinenbau werden hochbelastete metallische Komponenten zum Schutz vor hohen Temperaturen mit keramischen Wärmedämmschichten versehen. Die Wärmedämmschichten lassen sich am kostengünstigsten und effektivsten durch thermische Spritzverfahren, wie z.B. Plasmaspritzen, auf die metallischen Komponenten aufbringen. Die so hergestellten keramischen Wärmedämmschichten besitzen eine poröse, von Mikrorissen durchzogene Struktur, die einen niedrigeren Elastizitätsmodul aufweist. Infolgedessen kann die Wärmedämmschicht die im Betrieb infolge thermomechanischer Belastung stets auftretenden Verformungen in bergrenztem Umfang schadlos aushalten. Beim Einsatz der Wärmedämmschichten im Hochtemperaturbereich (> 900 °C) verändert sich jedoch die Keramik. Es treten Sintereffekte auf, die ein ansteigendes Elastizitätsmodul zur Folge haben. Die Wärmedämmschicht ist mithin weniger dehnungstolerant, so daß die thermomechanischen Belastungen zu sog. Segmentierungsrissen führen, durch welche die Wärmedämmschicht zu einzelnen Schollen segmentiert.

Simulationsrechnungen und Versuche haben gezeigt, daß bei den so segmentierten, keramischen Wärmedämmschichten bei weiterer thermomechanischer Belastung ein Rißfortschritt an der Grenzfläche zur metallischen Komponente (Metallsubstrat) auftritt. Dieser Rißfortschritt führt zum Abplatzen und damit zum völligen Versagen der Wärmedämmschicht.

Aus der DE 40 41 103 A1 ist ein Verfahren zur Oberflächenbehandlung von Bauteilen mittels Kugelstrahlen bekannt, bei dem zunächst eine metallische MCrAlY-Schicht als Oxidations- und Heißgaskorrosionsschicht auf die Bauteiloberfläche aufgebracht und anschließend die Schicht kugelgestrahlt wird, um eine Glättung der rauhen Schichtoberfläche zu erzielen und die Schicht zu verdichten. Eine solche metallische Schicht ist homogen und unterscheidet sich grundlegend von einer keramischen Wärmedämmschicht, die Körner und Korngrenzen aufweist.

Die US 5,277,936 offenbart ein Verfahren zum Beschichten eines Bauteils aus einer Ni- oder Co-Basislegierung, bei dem ein Metallpulver und Oxide zur Herstellung einer metallischen Oxidationsschutz- und Haftschicht für eine Wärmedämmschicht durch Plasmaspritzen aufgebracht werden. Die Oxidationsschutz- und Haftschicht wird zur Verdichtung gestrahlt. Dabei soll die keramische Wärmedämmschicht gerade nicht gestrahlt werden.

EP 0 455 996 A1 offenbart ein Verfahren zur Herstellung einer Cermet-Schicht, bei dem tropfenförmige Metall- und Keramikpartikel derart zusammen auf ein metallisches Substrat gespritzt werden, dass die Oberfläche zwar rauh ist, jedoch keine Risse aufweist.

Aus JP 62 274062 A ist eine thermisch gespritzte Schicht bekannt, bei der nach dem Aufbringvorgang Mikrorisse an der Oberfläche mittels einer Laser behandlung erzeugt werden.

Beim Verfahren zur Herstellung einer porösen keramischen Wärmedämmschicht nach EP 0 897 019 A1 werden beim thermischen Spritzen kugelförmige Polymerpartikel gleichzeitig mit dem Schichtmaterial aufgebracht. Eine anschließende Herauslösung der Polymerpartikel führt dann zur Erzeugung der gewünschten Porosität.

Der Erfindung liegt die Aufgabe zugrunde, eine Wärmedämmschicht der eingangs beschriebenen Gattung so zu verbessern, daß sie auch im Hochtemperaturbereich thermomechanisch möglichst beständig ist. Ferner soll ein Verfahren zur Herstellung einer thermomechanisch möglichst beständigen Wärmedämmschicht geschaffen werden.

Die das Verfahren betreffende Lösung der Aufgabe ist erfindungsgemäß dadurch gekennzeichnet, daß die Wärmedämmschicht während und/oder nach dem Aufbringvorgang (thermisches Spritzen) derart mit Partikeln gestrahlt wird, dass oberflächennahe Risse entstehen. ;

In einer bevorzugten Ausgestaltung wird die Wärmedämmschicht mit kugelförmigen Partikeln gestrahlt, die bevorzugt aus Metall, Keramik oder Glas bestehen können.

Die die Wäremdämmschicht betreffende Lösung ist erfindungsgemäß dadurch gekennzeichnet, daß die Wärmedämmschicht durch Strahlen mit Partikeln gebildete, oberflächennahe Risse aufweist.

Der Vorteil besteht darin, daß das Auftreten ungünstiger Schollengrößen vermieden wird, indem die Wärmedämmschicht durch das Strahlen mit Partikeln definiert vorgeschädigt wird. Durch die hohe kinetische Energie der Partikel entstehen beim Aufprall zahlreiche kleine oberflächennahe Risse in der Wärmedämmschicht. Darüberhinaus werden sog. Mikrokontaktflächen, die den Sinterprozeß beschleunigen, aufgebrochen. Auf diese Weise werden bei thermomechanischer Belastung sowohl die Sintereffekte reduziert, als auch die Bildung unterkritischer, kleiner Schollen bei der Segmentierung infolge der vielen Rißstarter gefördert.

Anders als bei den metallischen Schichten, die durch Strahlen verdichtet werden, wurde das Strahlen bei Wärmedämmschichten stets vermieden, um die Keramik nicht zu beschädigen. Letzteres gilt für durch Aufdampfen hergestellter Wärmedämmschichten weiter. Der überraschende Effekt gemäß der vorliegenden Erfindung tritt insbesondere bei durch thermisches Spritzen hergestellten Wärmedämmschichten auf, welche zahlreiche Mikrorisse aufweisen. Durch das erfindungsgemäße Strahlen wird eine solche Schicht nicht verdichtet, sondern zur Vermeidung der Sinterproblematik insgesamt aufgelockert.

Im folgenden wird die Erfindung anhand eines Ausführungsbeispiels näher erläutert, bei dem die Wärmedämmschicht auf eine metallische Triebwerkskomponente aufgebracht wird.

Eine thermisch hochbelastete, metallische Triebwerkskomponente, wie eine Turbinenschaufel, wird mit einer keramischen Wärmedämmschicht versehen. Die Wärmedämmschicht wird durch Plasmaspritzen auf die metallische Komponente aufgebracht und weist eine poröse, von Mikrorissen durchzogene Struktur auf. Um das Auftreten ungünstiger Schollengrößen bei Sintereffekten während des Betriebs im Hochtemperaturbereich zu vermeiden, wird die keramische Wärmedämmschicht während oder unmittelbar nach dem Herstellprozeß mittels Plasmaspritzen, d.h. dem Aufbringen der keramischen Wärmedämmschicht auf die metallische Komponente, durch Metallkugelstrahlen definiert vorgeschädigt. Durch die hohe kinetische Energie der Metallkugeln entstehen beim Aufprall auf die Wärmedämmschicht viele kleine oberflächennahe Risse. Die Schicht wird insgesamt aufgelockert. Außerdem werden sog. Mikrokontaktflächen, die den Sinterprozeß beschleunigen, aufgebrochen. Das Strahlen kann während des Aufbringens der Wärmedämmschicht beginnen und sich danach fortsetzen oder auch erst unmittelbar nach dem Aufbringen beginnen.

## Patentansprüche

1. Verfahren zur Herstellung einer Wärmedämmschicht, bei dem eine keramische Wärmedämmschicht durch thermisches Spritzen auf eine metallische Komponente aufgebracht wird, **dadurch gekennzeichnet, daß** die Wärme dämmschicht während und/oder nach dem Aufbringvorgang derart mit Partikeln gestrahlt wird, dass oberflächennahe Risse entstehen.

2. Verfahren nach Anspruch 1, **dadurch gekennzeichnet, daß** die Wärmedämmschicht mit kugelförmigen Partikeln gestrahlt wird.

3. Verfahren nach Anspruch 1 oder 2, **dadurch gekennzeichnet, daß** die Partikel aus Metall, Keramik oder Glas bestehen.

4. Wärmedämmschicht, die durch thermisches Spritzen auf eine metallische Komponente aufgebracht ist, keramisch ist und eine poröse Struktur auf weist, **dadurch gekennzeichnet, daß** die Wärmedämmschicht durch Strahlen mit Partikeln gebildete, oberflächennahe Risse aufweist.

## Claims

1. Method for the production of a thermal barrier coating, wherein a ceramic thermal barrier coating is applied to a metallic component by thermal spraying, **characterised in that** the thermal barrier coating is, during and/or after the application process, shot-blasted with particles to produce near-surface cracks.

2. Method according to claim 1, **characterised in that** the thermal barrier coating is shot-blasted with spherical particles.

3. Method according to claim 1 or 2, **characterised in that** the particles are made of metal, a ceramic material or glass.

4. Thermal barrier coating which is applied to a metallic component by thermal spraying, which is ceramic and has a porous structure, **characterised in that** the thermal barrier coating has near-surface cracks produced by shot-blasting with particles.

## Revendications

1. Procédé de production d'une couche calorifuge, pour lequel une couche calorifuge céramique est appliquée par moulage par injection thermique sur un composant métallique, **caractérisé en ce que** la couche calorifuge est rayonnée pendant et/ou après le processus d'application avec des particules de telle sorte que des fissures se forment près de la surface.

2. Procédé selon la revendication 1, **caractérisé en ce que** la couche calorifuge est rayonnée avec des particules sphériques.

3. Procédé selon la revendication 1 ou 2, **caractérisé en ce que** les particules se composent de métal, de céramique ou de verre.

4. Couche calorifuge qui est appliquée par moulage par injection thermique sur un composant métallique, est céramique et présente une structure poreuse, **caractérisée en ce que** la couche calorifuge présente des fissures près de la surface, formées avec des particules par rayonnement.
